# EUROPÄISCHE PATENTSCHRIFT

(11) **EP 0 179 379 B1**
(45) Veröffentlichungstag und Bekanntmachung des Hinweises auf die Patenterteilung: **25.07.1990**
(21) Anmeldenummer: 85112988.2
(22) Anmeldetag: 14.10.1985
(51) Int. Cl.: C23D 5/04, B05D 1/06

(54) **Verfahren zum elektrostatischen Versprühen anorganischer Pulver**
Method for electrostatically spraying inorganic particles
Procédé pour projeter électrostatiquement des particules inorganiques

(30) Priorität: 25.10.1984 DE 3439007
(43) Veröffentlichungstag der Anmeldung: 30.04.1986
(73) Patentinhaber: BAYER AG, 51368 Leverkusen (DE)
(72) Erfinder: Schittenhelm, Hans-Joachim, Dr., D-5090 Leverkusen 1 (DE); Joseph, Werner, Dr., D-5000 Köln 80 (DE)

(56) Entgegenhaltungen:
- FR-A- 2 270 220
- GB-A- 1 103 078
- US-A- 3 400 000

## Beschreibung

Die vorliegende Erfindung betrifft den elektrostatischen Auftrag von Pulvergemischen physikalisch unterschiedlicher Systeme, insbesondere den elektrostatischen Pulverauftrag von Emailpulver und Farbkörpermischungen.

Aus der deutschen Patentschrift 2 015 072 ist es bekannt, Emailpulver mit hohem elektrischen Widerstand für den elektrostatischen Pulverauftrag herzustellen, indem man der Emailfritte elektrisch isolierende Substanzen zusetzt, die mit den SiOH-Gruppen der Frittenoberfläche reagieren. Auf diese Weise gelingt es, im wesentlichen homogene Emailpulver mit hohem Oberflächenwiderstand zu erhalten und diese elektrostatisch auf metallische Substrate aufzubringen und eine gute Haftung zu erzielen.

Beim elektrostatischen Pulverauftrag von Emails für Farbemaillierungen, die aus einem Gemisch von Emailfritte und Farbkörper bestehen, treten aufgrund der allgemein unterschiedlichen Dichte, Teilchengröße und Widerstand von Emailpulver und Farbkörpern während des elektrostatischen Pulverauftrags Entmischungen auf, die einer breiteren Anwendung des elektrischen Pulverauftrags von Fritte/Farbkörpersystemen bei Farbemaillierungen bisher entgegenstehen. Infolge dieser Entmischungen ist es insbesondere bei Pastelltönen nicht mehr möglich, konstante einheitliche Farbtöne durch pulverelektrostatischen Auftrag zu erzielen.

Aus der britischen Patentschrift 1 103 078 ist es bekannt, Gemische aus Emailfritten und Farbkörper herzustellen, indem eine wäßrige Suspension der Fritte und eine Pigmentsuspension hergestellt werden, die dann vermischt und anschließend filtriert werden. Danach erfolgt Trocknung, Erhitzen auf 400 bis 650°C und Mahlen der gesinterten Fritte/Pigment-Klinker. Diese agglomerisierten Teilchen können dann elektrostatisch aufgetragen werden. Nachteilig ist, daß dieses Verfahren sehr aufwendig ist und viel Energie verbraucht.

Während Emailpulver für den Auftrag im elektrischen Feld üblicherweise mittlere Teilchengrößen von 10 bis 60 um und eine Dichte von etwa 2,4 g/ cm aufweisen, liegen die entsprechenden Werte für Farbkörper beispielsweise bei 1 bis 5J,1m bzw. 4 bis 6 g/cm³. Werden diese nun gemeinsam unter Zuhilfenahme von Förderluft elektrostatisch versprüht, kommt es auf dem Weg von der elektrostatischen Sprüheinrichtung zu dem zu beschichtenden Werkstück aufgrund der Schwerkraft (Dichte), aufgrund aerodynamischer Einflüsse (Teilchengröße) sowie des elektrischen Feldes (Widerstand) zu Entmischungen, was zu ungleichmäßigen, schwankenden Farbtönen am emaillierten Substrat führt. Diese Farbunterschiede werden bei kontinuierlichem Auftrag durch Rückführung des Pulvers in den Pulverkreislauf sowie Zugabe von Frischpulver noch verstärkt.

Es wurde nun gefunden, daß derartige Mischsysteme ohne die nachteilige Entmischung elektrostatisch versprühbar sind, wenn vor dem elektrostatischen Auftrag aus den Pulverteilchen mit den physikalisch unterschiedlichen Eigenschaften im wesentlichen einheitliche Agglomerate, z.B. aus Emailfritteteilchen und Farbkörperpartikeln gebildet werden und diese Agglomerate versprüht werden.

Gegenstand der vorliegenden Erfindung ist daher ein Verfahren zum elektrostatischen Versprühen von Gemischen unterschiedlicher, anorganischer Pulver mit hohem Oberflächenwiderstand, insbesondere von Emailpulvern und Farbkörpern, auf metallische Substrate durch Bildung einheitlicher Agglomerate aus den hinsichtlich Dichte, Teilchengröße und elektrischem Widerstand unterschiedlichen Pulverteilchen vor dem elektrostatischen Versprühen, welches dadurch gekennzeichnet ist, daß die Agglomerate gebildet werden, indem man den Pulvergemischen vor oderwährend derVermahlung ungesättigte, organische Verbindungen in Mengen von etwa 0,1-0,5 Gew.-% bezogen auf Frittenanteil zur Agglomeratbildung zugibt und gemeinsam vermahlt, und die einheitlichen Agglomerate versprüht werden.

Die Agglomerate werden also erfindungsgemäß dadurch hergestellt, daß man die in Teilchengröße und Dichte unterschiedlichen Pulver mit einem agglomerationsfördernden Verklebungsmittel vermischt bzw. gemeinsam vermahlt. Die Konzentration des Verklebungsmittel ist dabei so zu wählen, daß größere Teilchenzusammenballungen vermieden werden, jedoch kleinere Teilchen an größeren Teilchen haften bleiben. Im Idealfall werden dabei Agglomerate erhalten, die jeweils aus einem größeren Emailpulverteilchen mit daran haftenden kleineren Farbkörperteilchen bestehen.

Für den elektrostatischen Pulverauftrag ist es wesentlich, daß die Zugabe des Agglomerationsmittels nicht gleichzeitig zu einer Verschlechterung der Pulvereigenschaften wie Erniedrigung des elektrischen Pulverwiderstands oder Verminderung der Fluidität des Pulvergemisches führt. Bei der Durchführung der vorliegenden Erfindung ist es zweckmäßig, Emailfritte und Farbkörperpulver, z.B. nach der Deutschen Patentschrift 2 015 072 gemeinsam mit siliziumorganischen Verbindungen so zu vermahlen, daß sie einen für den elektrostatischen Pulverauftrag geeigneten elektrischen Widerstand aufweisen. Die agglomerationsfördernden Substanzen können dabei vor, während oder nach dem Mahlprozeß zugegeben werden. Im letzteren Fall wird das Gemisch zur besseren Verteilung und Bildung geeigneter Agglomerate kurze Zeit einer mahlenden Bewegung unterworfen.

Erfindungsgemäß werden Emailfritte und Farbkörper in Mahlvorrichtungen, z.B. in Kugelmühlen, unter Zugabe von siliciumorganischen Verbindungen und Agglomerationsmittel auf die erforderliche Mahlfeinheit vermahlen.

Die Si-organischen Verbindungen werden in Mengen von 0,1-1,0 Gew.-%-bezogen auf den Frittenanteil-vorzugsweise 0,2-0,4 Gew.-%, die Agglomerationsmittel in Mengen von etwa 0,1-0,5 Gew.-% zugegeben.

Als Si-organische Verbindungen können eingesetzt werden: Organopolysiloxane, Organosilazane, Organosiloxanole. Bevorzugt sind Methyl-Wasserstoff-siloxane, Dimethylsiloxan, Hexamethyldisilazon, Methyl-vinyl-siloxan.

Als Agglomerationsmittel eignen sich insbesondere Siebdrucköle, wie z.B. Pinienöl oder ungesättigte Fettsäuren wie z.B. Leinöl oder Ricinusöl. Des weiteren können Polyphenole, wie z.B. Tannin für den erfindungsgemäßen Zweck eingesetzt werden.

Die Bildung der aus Fritteteilchen und Farbkörpern bestehenden Agglomerate läßt sich unschwer dadurch nachweisen, daß nach dem Absieben des gemahlenen Pulvers auf einem Sieb mit einer Maschenweite von 40 ₗim ein homogen gefärbter Rückstand verbleibt, der aus an sich farblosen Fritteteilchen besteht, an denen Farbkörper angelagert sind. Falls die erfindungsgemäße Agglomeratbildung nicht zustande kommt, werden durch den beschriebenen Siebtest Fritteteilchen von den feindispersen Farbkörperpartikel getrennt, es bleiben auf dem Sieb die groberen farblosen Fritteteilchen zurück.

Die auf diese Weise erhaltenen Farbpulveragglomerate zeichnen sich durch hohen elektrischen Widerstand und gute Fluidität aus. Beim Versprühen des auf diese Weise hergestellten Pulvers auf metallische Substrate tritt keine Separation der Fritte- und Farbkörperteilchen auf. Emailtechnisch ist dies dadurch nachzuweisen, daß ein pulverelektrostatisch beschichtetes Stahlblech nach dem Einbrennen die gleiche Farbe (Farbort und Helligkeit) aufweist wie eine mit rekuperiertem Pulver auf gleiche Weise beschichtete Probe.

Der Gegenstand der vorliegenden Erfindung soll nun anhand der vorliegenden Beispiele noch näher erläutert werden (%-Angaben sind jeweils Gew.-%).

### Beispiel 1

In eine 1 kg Porzellan-Kugelmühle wurden 950 g handelsübliche Transparentemailfritte in Schuppenform, 50 g Rutilfarbkörper, 3,5 kg Aluminiumoxid-Schwermahlkugeln mit einem mittleren Durchmesser von 20-30 mm, 4 g Methyl-H-Siloxan einer Viskosität von 15 mPa.sec sowie 2 g Tannin eingefüllt. Danach wurde die Mühle verschlossen und das Mahlgut solange vermahlen, bis der Rückstand auf dem 40 um Sieb weniger als 20% betrug. Das so erhaltene Pulvergemisch hatte nach einer Lagerzeit von 24 h an der Luft bei Raumtemperatur von 23°C und einer relativen Luftfeuchtigkeit von 50% einen elektrischen Widerstand über 10¹²Ω.

Das so erhaltene Pulvergemisch wurde mit einer handelsüberlichen Elektrostatikpistole unter Anlegen von 80 KV Spannung an die Koronaelektrode auf ein 10x10 cm, in üblicher Weise entfettetes und gebeiztes Stahlblech aufgesprüht. Nach dem Aufbringen von 4-5 g Pulver/dm² wurde die pulverelektrostatisch beschichtete Probeplatte bei 820°C 3,5 min eingebrannt und anschließend farbmetrisch vermessen.

Das nicht auf der Platte abgeschiedene Pulvergemisch wurde gesammelt und unter den gleichen Bedingungen auf ein zweites Stahlblech derselben Größe aufgesprüht und wiederum eingebrannt. Die farbmetrische Messung dieses rekuperierten Pulvers ergab keine Unterschiede zum ersten Auftrag. Dies zeigt eindeutig, daß sich durch das erfindungsgemäße Verfahren Agglomerate gebildet haben und keine farbverändernde Entmischung der Fritte und Farbkörperpartikel auftrat.

### Beispiel 2

Wie in Beispiel 1 beschrieben, wurde in dei gleiche Kugelmühle wiederum 950 g handelsübliche Transparentemailfritte, 50 g Rutilfarbkörper, 4 g Siloxan gemäß Beispiel 1 sowie 1 g Ricinusöl eingefüllt und solange vermahlen, bis das Kornverteilungsmaximum des Pulvergemisches unter 40 um lag und weniger als 20% Rückstand auf dem Sieb verblieb.

Der elektrische Widerstand des Pulvergemisches lag nach 24-stündigem Lagern bei Raumtemperatur und 50% relativer Luftfeuchtigkeit bei 8.10¹10. Das so erhaltene Fritte-Farbkörper-Pulvergemisch wurde wie im Beispiel 1 beschrieben durch Aufsprühen und Einbrennen emailtechnisch geprüft. Die mit Frischpulver und rekuperiertem Pulver beschichteten Testplatten zeigten keine Farbunterschiede.

Die Bildung von einheitlichen Agglomeraten aus Farbkörper und Fritteteilchen läßt sich in einfacher Weise dadurch nachweisen, daß man das Pulvergemisch auf einem 40 pm Sieb absiebt. Der Seibrückstand ist gefärbt; unter dem Mikroskop sieht man Fritte/Farbkörper-Agglomerate. Ohne Ricinusölzugabe werden die feinen Farbkörper beim Absieben von dem transparenten Frittepulver getrennt, es verbleiben als Siebrückstand farblose Frittepartikel.

## Patentansprüche

1. Verfahren zum elektrostatischen Versprühen von Gemischen unterschiedlicher, anorganischer Pulver mit hohem Oberflächenwiderstand, insbesondere von Emailpulvern und Farbkörpern, auf metallische Substrate durch Bildung einheitlicher Agglomerate aus den hinsichtlich Dichte, Teilchengröße und elektrischem Widerstand unterschiedlichen Pulverteilchen vor dem elektrostatischen Versprühen, dadurch gekennzeichnet, daß die Agglomerate gebildet werden, indem man den Pulvergemischen vor oder während der Vermahlung ungesättigte organische Verbindungen in Mengen von etwa 0,1-0,5 Gew.-% bezogen auf Frittenanteil zur Agglomeratbildung zugibt und gemeinsam vermahlt und diese einheitlichen Agglomerate versprüht werden.

2. Verfahren nach Anspruch 1, dadurch gekennzeichnet, daß man den Emailfritte-/Farbkörpergemischen vor oder während der Vermahlung siliziumorganische Verbindungen, die mit den Si-OH Gruppen der anorganischen Pulver reagieren, zugibt und gemeinsam vermahlt.

3. Verfahren nach Anspruch 2, dadurch gekennzeichnet, daß die siliziumorganischen Verbindungen in Mengen von 0,1-1,0 Gew.-% bezogen auf Frittenanteil vorliegen.

4. Verfahren nach Anspruch 1, dadurch gekennzeichnet, daß die ungesättigten organischen Verbindungen Hydroxylgruppen enthalten.

5. Verfahren nach Anspruch 2, dadurch gekennzeichnet, daß als siliziumorganische Verbindungen Methyl-H-Polysiloxan zugesetzt und gemeinsam vermahlen wird.

6. Verfahren nach Anspruch 1, dadurch gekennzeichnet, daß als agglomerisierende Substanzen Pinienöl und Ricinusöl zugesetzt und gemeinsam vermahlen werden.

7. Verfahren nach Anspruch 1, dadurch gekennzeichnet, daß als agglomerisierende Substanz Tannin zugegeben wird und gemeinsam vermahlen wird.

## Revendications

1. Procédé de pulvérisation électrostatique de mélanges de poudres inorganiques différentes, de grande résistance superficielle, notamment de poudres d'émail et de corps colorés, sur des substrats métalliques par formation d'agglomérats homogènes de particules de poudre présentant des différences de masse volumique, de diamètre des particules et de résistance électrique, avant la pulvérisation électrostatique, caractérisé en ce que les agglomérats sont formés par addition aux mélanges en poudre, avant ou pendant le broyage, de composés organiques non saturés en quantités d'environ 0,1 à 0,5% en poids par rapport à la fraction de fritte pour la formation des agglomérats et en broyant l'ensemble, et ces agglomérats homogènes sont pulvérisés.

2. Procédé suivant la revendication 1, caractérisé en ce qu'on ajoute aux mélanges fritte d'émail/corps colorés avant ou pendant le broyage, des composés organiques de silicium qui réagissent avec les groupes Si-OH des poudres inorganiques, et on broie l'ensemble.

3. Procédé suivant la revendication 2, caractérisé en ce que les composés organiques de silicium sont présents en quantités de 0,1 à 1,0% en poids par rapport à la fraction de fritte.

4. Procédé suivant la revendication 1, caractérisé en ce que les composés organiques non saturés contiennent des groupes hydroxyle.

5. Procédé suivant la revendication 2, caractérisé en ce qu'on ajoute comme composés organiques de silicium un méthyl-H-polysiloxane et on broie l'ensemble.

6. Procédé suivant la revendication 1, caractérisé en ce qu'on ajoute comme substances favorisant l'agglomération, de l'huile de pin et de l'huile de ricin, et on broie l'ensemble.

7. Procédé suivant la revendication 1, caractérisé en ce qu'on ajoute du tannin comme substance favorisant l'agglomération et on broie l'ensemble.

## Claims

1. A process for the electrostatic spraying of mixtures of different inorganic powders of high surface resistance, more especially enamel powders and pigments, onto metallic substrates by the formation of uniform agglomerates from the powder particles differing in density, particle size and electrical resistance before electrostatic spraying, characterized in that the agglomerates are formed by adding unsaturated organic com- opunds to the powder mixtures before or during grinding in quantities of approximately 0.1 to 0.5% by weight, based on the frit component for agglomerate formation, and grinding the whole and the resulting uniform agglomerates are sprayed.

2. A process as claimed in claim 1, characterized in that organosilicon compounds which react with the Si-OH groups of the inorganic powder are added to and ground with the enamel frit/pigment mixtures before or during grinding.

3. A process as claimed in claim 2, characterized in that the organosilicon compounds are present in quantities of 0.1 to 1.0% by weight, based on the frit component.

4. A process as claimed in claim 1, characterized in that the unsaturated organic compounds contain hydroxyl groups.

5. A process as claimed in claim 2, characterized in that methyl-H-polysiloxane is added and co-ground as the organosilicon compound.

6. A process as claimed in claim 1, characterized in that pine oil and caster oil are added and co-ground as agglomerating agents.

7. A process as claimed in claim 1, characterized in that tannin is added and co-ground as the agglomerating agent.
